# FASCICULE DE BREVET EUROPEEN

(11) **EP 0 000 684 B1**
(45) Date de publication et mention de la délivrance du brevet: **03.09.1980**
(21) Numéro de dépôt: 78420002.4
(22) Date de dépôt: 28.06.1978
(51) Int. Cl.: B21C 23/00, C22F 1/04

(54) **Procédé de filage d'alliages d'aluminium à haute résistance**
Strangpressverfahren für hochfeste Aluminiumlegierungen
Process for the extrusion of high-strength aluminum alloys

(30) Priorité: 29.07.1977 FR 7724130
(43) Date de publication de la demande: 07.02.1979
(73) Titulaire: CEGEDUR SOCIETE DE TRANSFORMATION DE L'ALUMINIUM PECHINEY, 75361 Paris Cédex 08 (FR)
(72) Inventeur: Denoux, Michel, F-49460 Montreuil Juigne (FR); Deschamps, Richard, F-49240 Avrille (FR); Guitton, Francis, F-49460 Montreuil Juigne (FR); Wattier, Jean-Mary, F-38500 Voiron (FR)
(74) Mandataire: de Passemar, Bernard

## Description

La présente invention concerne un procédé de filage d'alliages d'aluminium à haute résistance pour fabriquer des barres, tubes ou profilés.

Par "alliages d'aluminium à haute résistance", on entend des alliages permettant d'obtenir, après corroyage et traitement thermique, une résistance à la rupture supérieure à 350 MPa, en particulier les alliages AI-Cu-Mg (Cu >3%, Mg _{>}0,5%), dont les plus connus sont le 2014, le 2017 A, le 2030, et le 2024, et les alliages AI-Zn-Mg-Cu dont le plus connu est le 7075, selon les désignations de la norme française AFNOR NF A--02-104.

Le brevet français 2 273 077 rapporte le filage d'alliages doux de la série 6000, à des vitesses de l'ordre de 20 m/minute et des rapports de filage dépassant 100. Il faut cependant remarquer que le filage chemisé direct des alliages à haute résistance se fait de manière habituelle à des vitesses assez faibles, de l'ordre de 2 à 8 m/minute avec des rapports de filage ne dépassant pas 40 en général. En effet, en filage chemisé, si l'on opère à des vitesses élevées et/ou avec des rapports de filage élevés, la température du produit sortant de la filière est telle qu'il y a apparition de criques en surface ou surchauffe du métal, au moins en surface (phénomène dit de "brûlure").

Il arrive, assez rarement que l'on cherche à tremper sur presse, c'est-à-dire à tremper le produit filé dès sa sortie de la filière, certains de ces alliages comme le 2030. Dans ce cas, la vitesse de filage est en général plus faible que la vitesse de filage utilisée lorsqu'il n'y a pas de trempe sur presse. En effet, pour que le métal soit convenablement mis en solution, il est nécessaire que la température de sortie du métal soit exactement contrôlée et comprise entre la température de mise en solution solide de l'alliage et la température d'apparition de criques ou de brûlure; d'autre part, la mise en solution solide doit être convenable. Pour ces raisons, la température de début de filage est en général très proche de la température de mise en solution solide, afin que la billette ne présente pas une précipitation intense qui rendrait difficile la mise en solution solide; d'autre part, la vitesse de filage est ralentie, soit pour éviter un échauffement trop grand au cours du filage qui risquerait d'entraîner l'apparition de criques ou la brûlure (fusion partielle des eutectiques métastables ou non), soit précisément parce qu'une température de filage élevée, proche de la température de mise en solution, est moins favorable à une vitesse rapide qu'une température plus basse, en raison des risques d'apparition de criques ou de brûlure.

Enfin, le bon compromis, déjà difficile à obtenir pour les rapports de filage habituels de 10 à 25, devient encore plus difficile à atteindre pour les rapports de filage plus élevés en raison de l'échauffement plus important qui leur est associé.

De toute manière, la température de sortie est difficile à maîtriser en raison de l'évolution tout au long du filage des forces de frottement, et donc des échauffements.

Il existe des techniques qui permettent d'augmenter la vitesse de filage.

On a cherché, par exemple, à augmenter la vitesse de filage en réduisant le frottement dans le conteneur et contre la filière, et en particulier en utilisant un lubrifiant.

On peut le faire avec un lubrifiant classique, par exemple une graisse additionnée de bisulfure de molybdène et-ou de graphite, en prenant certaines précautions pour que le lubrifiant reste en permanence en contact avec le métal.

Mais on peut utiliser également un librifiant vitreux dont la viscosité est comprise entre 10³ et 10⁴ poises entre 400 et 650°C par exemple. Un lubrifiant vitreux contenant des éléments tels que P₂O₃―B₂O₃―K₂O―Na₂O, permet d'atteindre, dans ces conditions, des vitesses supérieures à 100 m/minute. Ce procédé n'est pas encore utilisé industriellement.

Le procédé selon l'invention constitue un perfectionnement à ces techniques de filage rapide, et permet d'obtenir des produits présentant un excellent état de surface, et de bonnes caractéristiques mécaniques et métallurgiques dans des conditions économiques très favorables.

La demanderesse a trouvé que, sous certaines conditions, il était possible d'associer, pour ces alliages, la trempe sur presse à des rapports de filage élevés et à une vitesse de filage élevée, cette vitesse de filage élevée étant même, à condition qu'elle soit suffisamment élevée, un élément favorable à un bon contrôle de la mise en solution solide avant trempe.

Le procédé consiste à filer avec un lubrifiant des alliages d'aluminium à haute résistance, avec un rapport de filage compris entre 20 et 200, et une vitesse de filage supérieure à 15 m/minute (et de préférence supérieure à 30 m/minute), dans les conditions suivantes:
a) la température de filage, c'est-à-dire la température de la billette au moment de la compression, est comprise entre T_{S} 180°C et Tₛ-50°C, Tₛ étant la température de solidus d'équilibre de l'alliage;
b) pour chaque rapport de filage, cette température de filage est ajustée de telle sorte que la température de sortie soit comprise entre Tₘ et Tₛ, et de préférence Tₘ et Tₛ 30°C, Tₘ étant la température minimale pour qu'il y ait mise en solution de l'alliage dans le cas où la trempe est faite dans un four de manière traditionnelle;
c) le métal est trempé sur chaleur de filage, c'est-à-dire sans qu'il y ait un refroidissement suivi d'un nouveau réchauffage avant trempe, à la sortie de la presse, aux vitesses de refroidissement habituelles pour cet alliage, éventuellement après une attente telle que la température ne descende pas au-dessous de la température critique avant introduction dans le milieu de trempe, c'est-à-dire la température à laquelle apparaît une précipitation détruisant la mise en solution (450° environ pour le 2017 A et le 2030).

A titre indicatif, des valeurs moyennes de Tₛ et Tₘ pour les principaux alliages à haute résistance, sont mentionnées dans le tableau ci-dessous:

Ces valeurs dépendent, bien entendu, de la composition exacte de l'alliage. Dans le cas des alliages de la série 2000, de composition suivante:

le reste étant de l'aluminium avec des impuretés ou des éléments secondaires d'addition tels que Fe, Cr, Ti, Mn aux teneurs habituelles, la température de filage est comprise entre 350°C et 480°C, et
la température de sortie de la filière est comprise entre 480°C et 530°C, et de préférence 480°C à 500°C.

On constate qu'avec cette technique, la température de sortie après filage peut être convenablement contrôlée, du fait que les vitesses de filage élevées et/ou le frottement réduit, permettent d'obtenir des conditions quasi- adiabatiques au cours du filage, de telle sorte qu'à l'exception d'une petite partie à l'extrémité du produit filé, qui pourra être éliminée, la température est uniforme avec un écart ne dépassant pas 10°C d'un bout à l'autre du filage. Il est également avantageux que le filage se passe en un temps très court, inférieur à 30 secondes, et même 20 secondes, quelle que soit la longueur de la billette, choisie parmi les longueurs industrielles.

Les temps de filage très courts permettent en outre une lubrification plus uniforme d'un bout à
l'autre du filage et un meilleur aspect. Il peut être intéressant de ne pas introduire le métal dans le fluide de refroidissement immédiatement à la sortie de filière. L'attente avant trempe, lorsqu'elle est pratiquée, permet de parfaire la mise en solution. Sa durée, comprise entre 15 et 90 secondes, est déterminée par deux exigences opposées: d'une part accroître le temps de mise en solution pour améliorer la qualité métallurgique du produit filé, d'autre part, ne pas séjourner dans le domaine critique de précipitation, ce qui diminue les caractéristiques mécaniques et sensibilise l'alliage à la corrosion interc.ristalline. Une homogénéisation préalable de la billette est en général favorable à la fois à un bon aspect et à une bonne mise en solution; cette homogénéisation se faisant entre 480°C et 520°C pendant une durée de 1 à 24 heures.

Il peut être également avantageux de réchauffer la billette avant filage à une température voisine de la température normale de mise en solution solide de l'alliage, qui est souvent supérieure de plus de 20°C à la température de filage. Dans ce cas, la billette est refroidie rapidement, en moins de 3 minutes, et de préférence moins d'une minute, par exemple par un dispositif de pulvérisation permettant d'éviter les tapures jusqu'à la température de filage. Cette disposition assure une mise en solution plus complète de l'alliage et permet d'éviter des précipités trop importants au cours du filage. De cette manière, la chaleur dégagée par le filage va permettre une mise en solution du métal après la sortie de la filière dans un temps très court.

On peut utiliser pour le filage tout lubrifiant et toute technique de lubrification permettant les rapports et vitesses de filage indiqués, le filage hydrostatique pouvant également être assimilé à un filage lubrifié.

Il est particulièrement avantageux d'avoir recours à un lubrifiant soluble dans le milieu de trempe, ce qui permet de combiner, en une seule opération sur presse, le trempe et l'enlèvement du lubrifiant.

Par exemple, on peut utiliser comme lubrifiant, le produit vitreux mentionné ci-dessus (P₂0₅ + 8₂°₃ + K₂0 + Na₂0) qui est soluble dans l'eau ou dans un liquide contenant plus de 80% d'eau, le reste étant des additifs de trempe; l'élimination du lubrifiant du produit filé se fait alors instantanément.

La trempe peut se faire de manière connue en soi par aspersion ou par immersion.

L'invention sera illustrée par les exemples de réalisation suivants qui sont donnés à titre indicatif, et non limitatif.

### EXEMPLE 1.

Des billettes de diamètre 100 mm en 2017 A et 2030 ont été homogénéisées 6 h à 500°C dans unfour à air dormant, puis refroidies à l'air ambiant sans précautions particulières. Les billettes découpées en lopins ont été réchauffées à 400°C en 5 minutes, puis filées à la presse avec un lubrifiant sous forme de barres de diamètre 22 mm (rapport de filage 22), à une vitesse de 70 m/mn. Dans ces conditions, le filage se fait en 15 secondes. La température de sortie des barres était comprise entre 490°C et 500°C pour les deux alliages, ceci d'un bout à l'autre des barres. La trempe à l'eau a été effectuée alors dans les trois cas suivants:
-immédiatement après filage,
-45 secondes après filage,
-90 secondes après filage.

Après trempe, les barres ont subi un étirage de 3% de facon à obtenir un état T3 au diamètre de 21,7 mm.

Différents essais de caractérisation ont été faits comparativement à des alliages traités de manière conventionnelle, c'est-à-dire:
-homogénéisation à 500°C,
-filage chemisé à 350°C à 4―5 m/mn,
-étirage 30% environ,
-mise en solution séparée, durée 30 minutes à 490°C et trempe à l'eau,
-dressage.

Pour tous les cas de barres filées avec lubrifiant (qu'il s'agisse de verre ou d'un produit graphité contenant du sulfure de Mo), les tolérances sont telles, que même après un simple "calibrage" de 3%, les barres sont conformes à des caractéristiques de barres étirées. Les caractéristiques obtenues sont données dans le tableau ci-dessous dans lequel sont rappelées les conditions de transformation:

Des essais de corrosion intercristalline ont été pratiqués dans tous les cas. On ne note aucune susceptibilité hormis pour les cas où le temps d'attente entre trempe et filage est de 90 secondes. Ceci s'explique par le fait que l'on est passé dans le domaine de précipitation de AI-Cu-Mg et qu'aux températures envisagées (≃400°C), la précipitation est intense.

Des essais de fatigue en flexion rotative n'ont pas permis de mettre en évidence das écarts significatifs entre le produits issus du filage lubrifié et du filage chemisé.

On constate que dans tous les cas, les caractéristiques mécaniques sont conformes aux normes en vigueur. Néanmoins, dans le cas de l'alliage 2017 A, les caractéristiques mécaniques sont un peu inférieures à ce que l'on obtient après mise en solution au four, en particulier au niveau des allongements à la rupture. Les allongements les plus élevés sont obtenus quand il existe entre filage et trempe un temps d'attente de 45 secondes. Or, pour cette durée, la température de la barre est d'environ 450°C, c'est-à-dire à la limite du seuil de précipitation. Il s'agit donc d'un temps optimal pour le cas de filage envisagé permettant une mise en solution plus complète.

### EXEMPLE 2.

Des billettes de diamètre 100 mm en 2017 A et 2030 ont été homogénéisées 6 h à 500°C puis refroidies à l'air ambient sans précautions particulières.

Les billettes découpées en lopins ont été réchauffées à 490°C pendant 1/2 heure, puis re-. froidies rapidement à 400°C (1 minute) enfin filées à cette température à une vitesse de 70 m/mn dans des conditions similaires à celles de l'exemple 1, c'est-à-dire filage lubrifié de barres de diamètre 22 mm.

La température de sortie des barres ainsi obtenues se situe entre 490 et 500°C. La trempe à l'eau a été effectuée alors immédiatement après filage. Enfin, les barres ont été étirées de 3%. Elles présentent des caractéristiques dimensionnelles propres aux barres étirées.

Les caractéristiques mécaniques suivantes ont été obtenues:

On note le gain important sur les caractéristiques mécaniques réalisé par rapport à celles de l'exemple 1, dQ au traitement thermique préalable avant filage.

### EXEMPLE 3.

Des billettes en alliage 2030 de diamètre 145 mm ont été filées sous forme de barres carrées de 20 x 20 mm (rapport de filage 44) dans les conditions suivantes:
filage lubrifié au verre,
-réchauffage 410°C,
-vitesse 50 m/mn, soit environ 20 secondes de filage,
-trempe à l'eau après 30 secondes de maintien après filage.

Compte tenu des tolérances dimensionnelles et de l'aspect de surface obtenu, un simple calibrage de 3% a été suffisant pour obtenir des barres carrées répondant aux normes des barres étirées. Les caractéristiques mécaniques obtenues après calibrage de 3% sont:
R 0,2 = 404 MPa; Rm = 491 MPa; Aₛ = 14,8%

Cet exemple illustre bien le fait qu'il est possible d'obtenir, dans de bonnes conditions, des formes autres que cylindriques.

### EXEMPLE 4.

Des billettes en alliage 2030 de diamètre 145 mm ont été homogénéisées puis refroidies à l'air ambiant sans précautions particulières. Les billettes découpées en lopins ont été réchauffées à 370°C, filées à cette température avec une graisse graphitée à une vitesse de 100 m/mn, sous forme de barres de diamètre 12 mm.

La température de sortie du fil obtenu se situe vers 510°C et reste constante tout au long du filage qui dure 30 secondes environ. La trempe à l'eau a été effectuée 20 secondes après filage. Enfin, les barres ont été étirées de 3% pour obtenir un diamètre de 11,8 mm. Les tolérances dimensionnelles sont toujours compatibles avec celles des produits étirés.

Les caractéristiques mécaniques obtenues sont les suivantes:
R 0,2 = 339 MPa; Rm = 444 MPa; Ag = 14%

Ces caractéristiques mécaniques sont tout à fait comparables à celles obtenues dans les autres exemples.

## Revendications

1. Procédé de filage suivi de trempe, d'alliages à base d'aluminium à haute résistance, des séries 2000 et 7000, dans lequel le rapport de filage est compris entre 20 et 200, caractérisé en ce que:
a) le filage est fait à l'aide d'un lubrifiant, à une vitesse supérieure à 15 m/mn;
b) la température de filage est comprise entre Tₛ-50°C et Tₛ-180°C, Tₛ étant la température de solidus d'équilibre de l'alliage, et ajustée dans cet intervalle de telle sorte que la température du métal à la sortie de la filière soit comprise entre Tₘ et Tₛ, Tₘ étant la température minimale de mise en solution dudit alliage;
c) le métal est trempé sur chaleur de filage aux vitesses de refroidissement habituelles pour l'alliage considéré.

2. Procédé selon la revendication 1, caractérisé en ce que le temps total de filage est inférieur à 30 secondes.

3. Procédé selon l'une des revendications 1 ou 2, caractérisé en ce que le début de la trempe intervient après une attente comprise entre 15 et 90 secondes à partir de la sortie de la filière et à une température supérieure à la température critique de précipitation.

4. Procédé selon l'une quelconque des revendications 1 à 3, caractérisé en ce que la billette est réchauffée à une température supérieure d'au moins 20°C à la température de filage, puis refroidie jusqu'à la température de filage, de telle sorte que le temps total entre la sortie du four de réchauffage et le début du filage n'excède pas trois minutes.

5. Procédé selon l'une quelconque des revendications 1 à 4, caractérisé en ce que le lubrifiant est soluble dans le milieu de trempe.

6. Procédé selon la revendication 5, caractérisé en ce que le lubrifiant est un produit vitreux soluble dans l'eau, à base de P₂O₅, B₂O₃, K₂O, Na₂O.

7. Procédé selon l'une quelconque des précédentes revendications appliqué aux alliages d'aluminium de la série 2000 dont les teneurs en éléments principaux sont les suivantes:
avec addition éventuelle de 0,3 à 1,4% de plomb, le reste étant de l'aluminium avec des teneurs en impuretés ou éléments secondaires tels que Fe, Mn, Ti, Cr au niveau habituel pour ce type d'alliage, caractérisé en ce que la température de début de filage est comprise entre 350°C et 480°C, et la température de sortie de la filière est comprise entre 480°C et 530°C.

8. Procédé selon la revendication 7, caractérisé en ce que la billette est homogénéisée de 1 h à 24 h entre 480°C et 520°C.

## Patentansprüche

1. Strangpreßverfahren mit nachfolgender Abschreckung von Legierungen auf Aluminiumbasis hoher Festigkeit der Typen 2000 und 7000, bei dem das Strangpreßverhältnis im Bereich von 20 bis 200 liegt, dadurch gekennzeichnet, daß
a) das Strangpressen mit Hilfe eines Schmiermittels bei einer Geschwindigkeit über 15 m/min und vorzugsweise über 30 m/min erfolgt;
b) die Strangpreßtemperatur im Bereich von Tₛ-50°C und Tₛ-180°C liegt, wobei T, die Gleichgewichtssolidustemperatur der Legierung ist, und in diesem Bereich derart justiert wird, daß die Temperatur des Metalls am Ausgang der Strangpresse im Bereich zwischen Tₘ und Tₛ und vorzugsweise zwischen Tₘ und Tₘ-30°C liegt, wobei Tₘ die minimale Lösungsglühtemperatur der Legierung ist; und
c) das Metall von der Strangpreßhitze mit für die betrachtete Legierung üblichen Abkühlungsgeschwindigkeiten abgeschreckt wird.

2. Verfahren nach Anspruch 1, dadurch gekennzeichnet, daß die gesamte Strangpreßzeit unter 30 Sekunden und vorzugsweise unter 20 Sekunden ist.

3. Verfahren nach Anspruch 1 oder 2, dadurch gekennzeichnet, daß der Beginn des Abschreckens nach einer Wartezeit von 15 bis 90 Sekunden seit dem Austritt aus der Strangpresse und bei einer Temperatur über der kri- ,tischen Ausscheidungstemperatur erfolgt.

4. Verfahren nach einem der Ansprüche 1 bis 3, dadurch gekennzeichnet, daß der Block auf eine wenigstens 20°C höhere Temperatur als die Strangpreßtemperatur aufgeheizt und dann derart auf die Strangpreßtemperatur abgekühlt wird, daß die Gesamtzeit zwischen dem Austritt aus dem Aufheizofen und dem Beginn des Strangpressens drei Minuten nicht überschreitet.

5. Verfahren nach einem der Ansprüche 1 bis 4, dadurch gekennzeichnet, daß das Schmiermittel im Abschreckmedium löslich ist.

6. Verfahren nach Anspruch 5, dadurch gekennzeichnet, daß das Schmiermittel ein, in Wasser löslicher glasartiger Stoff auf Basis von P₂0₅, B₂0₃, K₂O und Na₂0 ist.

7. Verfahren nach einem der vorstehenden Ansprüche in Anwendung auf Legierungen, deren Gehalte an Hauptelementen die folgenden sind:
ggf. mit Zusatz von 0,3 bis 1,4% Blei, wobei der Rest aus Aluminium mit Gehalten an Verunreinigungen oder sekundären Elementen, wie z.B. Fe, Mn, Ti, Cr, auf für diesen Legierungstyp üblichem Niveau, dadurch gekennzeichnet, daß die Strangpreßbeginntemperatur im Bereich von 350°C bis 480°C liegt und die Ausgangstemperatur der Strangpresse im Bereich von 480°C bis 530°C und vorzugsweise 480°C bis 500°C liegt.

8. Verfahren nach Anspruch 7, dadurch gekennzeichnet, daß der Block 1 h bis 24 h im Bereich von 480°C bis 520°C homogenisiert wird.

9. Stranggepreßtes abgeschrecktes Erzeugnis, das nach dem Abschrecken ggf. gezogen, beschnitten oder kalibriert ist, dadurch gekennzeichnet, daß es gemäß Verfahren nach einem der Ansprüche 1 bis 8 erhalten ist.

## Claims

1. A method of extrusion, followed by quenching, of high-strength based aluminium alloys of series 2 000 and 7 000, wherein the extrusion ratio is from 20 to 200, characterised in that:
a) extrusion is effected with a lubricant, at a speed of over 15 m/minute;
b) the extrusion temperature is between Tₛ-50°C and Tₘ-180°C, T, being the equilibrium solidus temperature of the alloy, and is adjusted within that range so that the temperature of the metal leaving the die is between Tₘ and T₈, Tₘ being the minimum temperature at which the said alloy is solution heat treated;
c) the metal is quenched from extrusion heat at the usual cooling speeds for the alloy in question.

2. The method of claim 1, characterised in that the total extrusion time is less than 30 seconds.

3. The method of claim 1 or 2, characterised in that quenching begins after a delay of from 15 to 90 seconds after the metal leaves the die and at a temperature above the critical precipitation temperature.

4. The method of any of claims 1 to 3, characterised in that the billet is reheated to a temperature at least 20°C above the extrusion temperature, then cooled to the extrusion temperature, in such a way that the total time between its emergence from the reheating furnace and the beginning of extrusion does not exceed 3 minutes.

5. The method of any of claims 1 to 4 characterised in that the lubricant is soluble in the quenching medium.

6. The method of claim 5, characterised in that the lubricant is a water soluble vitreous product based on P₂O₅, B_{z}0₃, K₂0, Na₂0.

7. The method of any of the preceding claims applied to alloys of series 2 000 containing the following quantities of the chief elements (in weight %)
possibly with the addition of 0,3 to 1,4% of lead, the remainder being aluminium with contents of impurities or secondary elements such as Fe, Mn, Ti or Cr at the usual level for that type of alloy, characterised in that the temperature at which extrusion commences is between 350 and 480°C, and the temperature at which the extruded product leaves the die is from 480 to 530°C.

8. The method of claim 7, characterised in that the billet is homogenised for 1 to 24 hours between 480 and 520°C.
